# EUROPÄISCHE PATENTSCHRIFT

(11) **EP 0 710 516 B1**
(45) Veröffentlichungstag und Bekanntmachung des Hinweises auf die Patenterteilung: **26.05.1999**
(21) Anmeldenummer: 95115703.1
(22) Anmeldetag: 05.10.1995
(51) Int. Cl.: B22F 3/00, B22F 3/12

(54) **Verfahren und Spritzgussmasse für die Herstellung metallischer Formkörper**
Process and injection-moulding compound for the manufacturing of shaped metallic bodies
Procédé et composé de moulage par injection pour la manufacture d'objets moulés

(30) Priorität: 07.10.1994 DE 4435904
(43) Veröffentlichungstag der Anmeldung: 08.05.1996
(73) Patentinhaber: BASF AKTIENGESELLSCHAFT, 67056 Ludwigshafen (DE)
(72) Erfinder: Wohlfromm, Hans, Dr., D-67059 Ludwigshafen (DE); Weinand, Dieter, Dr., D-67434 Neustadt (DE); Blömacher, Martin, D-67149 Meckenheim (DE); Schwarz, Manfred, D-67069 Ludwigshafen (DE); Langer, Eva-Maria, D-69502 Hemsbach (DE)
(74) Vertreter: Isenbruck, Günter, Dr.

(56) Entgegenhaltungen:
- EP-A- 0 356 131
- EP-A- 0 421 811
- DE-C- 4 305 201
- DATABASE WPI Section Ch, Week 9002 Derwent Publications Ltd., London, GB; Class L03, AN 90-011078 XP002002654 & JP-A-01 290 704 (DAIDO TOKUSHOKO KK) , 22.November 1989
- LALL, CHAMAN: "Soft Magnetism - Fundamentals for Powder Metallurgy and Metal Injection Molding" 1992 , METAL POWDER INDUSTRIES FEDERATION , PRINCETON, NEW JERSEY, USA XP002002652 * Seite 43, vorletzter Absatz * * Seite 40 - Seite 45 *
- KLAR, E.: "Metals Handbook, 9th Edition, Vol.7 Powder Metallurgy" 1982 , AMERICAN SOCIETY FOR METALS , OHIO, USA XP002002653 * Seite 495 - Seite 500 *

## Beschreibung

Die Erfindung bezieht sich auf ein Verfahren zur Herstellung metallischer Formkörper und auf eine Spritzgußmasse, die für die Herstellung solcher Formkörper verwendet werden kann. Insbesondere sollen metallische Formkörper hergestellt werden, die oxidationsempfindliche Metalle enthalten.

Metallische Formkörper können durch Formen, Entbindern und Sintern eines Compounds hergestellt werden. Beim Pulverspritzgießen wird eine Spritzgußmasse in eine metallische Form gespritzt und nach der Formung entbindert und gesintert. Dabei muß die Spritzgußmasse bestimmten Anforderungen an Morphologie und Partikelgröße genügen. Teilchen mit kugeliger Geometrie zeigen gute Fließeigenschaften und sind daher im Spritzgußverfahren besonders gut zu verarbeiten. Feinteilige Pulver sind sinteraktiv und führen zu einer besonders homogenen Legierung mit guten mechanischen Eigenschaften.

Carbonylmetallpulver, also Pulver, die nach dem Carbonylverfahren durch Zersetzung des entsprechenden Metallcarbonyls hergestellt werden, eignen sich aufgrund ihrer Feinteiligkeit und ihrer kugeligen Teilchenform gut für die Herstellung metallischer Formkörper im Spritzgußverfahren. Nachteilig ist, daß Carbonylpulver nur von wenigen Metallen erhältlich Die Verdüsung ist allerdings bei hochschmelzenden oder reaktiven Metallen oder bei Legierungen. die sich beim Schmelzen entmischen, nicht möglich. Gasverdüste Pulver sind gut fließfähig, da sie kugelige Teilchenstruktur aufweisen; verdüste fertiglegierte Pulver sind aber grobkörnig und daher wenig sinteraktiv.

Zhang und German (The International Journal of Powder Metallurgy, Vol. 27, No. 3, 1991, Seiten 249 bis 254) beschreiben die Verwendung einer Spritzgußmasse, die elementares Nickelpulver auf der Basis einer Mischung von Carbonyleisen und Carbonylnickelpulvern verwendet. Die US-Patentschrift 5,055,128 offenbart die Verwendung eines Cobaltelementpulvers für die Herstellung von Weichmagnetlegierungen. In beiden Fällen wurden jedoch Pulver von wenig oxidationsempfindlichen Elementen verwendet.

So betrifft EP-A-0 421 811 einen Legierungsstahl zur Verwendung für spritzgegossene Sinterformkörper. Es wird eine Mutterlegierung aus einer Fe-Cr-Legierung oder einer Fe-Mn-Legierung mit Carbonyleisenpulver gemischt spritzgegossen, entbindert und gesintert. Es wird somit eine Eisenlegierung eines weiteren Metalls verwendet.

Gemäß der vorliegenden Erfindung werden keine Eisenlegierungen mit einem weiteren Metall als Legierungspulver eingesetzt.

JP-A-1 290 704 betrifft ein magnetisches Pulvergemish, das zum Sintern geeignet ist. Das Pulvergemisch mit einem Bindenmittel kann spritzgegossen werden. Verwendet wird Carbonyleisenpulver oder Carbonylnickelpulver im Gemisch mit einem Stahllegierungspulver, das Eisen und 10 bis 25 Gew-% Silicium enthält. Das Stahllegierungspulver kam zudem Aluminium, Nickel, Chrom, Molybdän oder Kobalt enthalten.

EP-A-0 356 131 betrifft Sinterkörper und Herstellungsverfahren dafür. Zur Herstellung werden Titanpulver oder atomisierte Eisen-Silicium-Pulver oder ein Gemisch aus Carbonyleisenpulver und gemahlenem Eisen-44% Silicium-Pulver eingesetzt.

Es besteht die allgemeine Meinung, daß homogene Legierungen mit hohen Gewichtsanteilen an oxidationsempfindlichen Metallen nur mit fertiglegierten Pulvern hergestellt werden können. Andernfalls würden die sich bildenden Oxidhäute die feine Verteilung der elementar zugegebenen Metallphase verhindern. Beeinträchtigte Eigenschaften wären die Folge.

Aufgabe der Erfindung ist es deshalb, ein einfaches Verfahren und eine einfach zu erzeugende Spritzgußmasse für die Herstellung metallischer Formkörper bereitzustellen, die oxidationsempfindliche Metalle enthalten. Insbesondere sollen hochlegierte Stähle hergestellt werden, die oxidationsempfindliche Metalle enthalten.

Diese Aufgabe wird durch die folgenden Verfahren gelöst. Dabei wird eine Spritzgußmasse, die mindestens ein Carbonylmetallpulver und mindestens ein Elementpulver von Metallen aus der Gruppe Cr, Mn, V oder Ti enthält, geformt, entbindert und gesintert. Die Aufgabe wird auch durch ein Verfahren gelöst, bei dem eine Spritzgußmasse, die mindestens ein Carbonylmetallpulver und mindestens ein Legierungspulver enthält, geformt, entbindert und gesintert wird. Dabei enthält das Legierungspulver mindestens ein Metall der Gruppe Cr, Mn, V, Si, Ti oder/und mindestens ein anderes Metall, das mindestens ebenso oxidationsempfindlich ist, jedoch frei von Eisen ist. Die Verwendung der preisgünstigen Carbonylmetallpulver führt dabei zu einem deutlichen Preisvorteil bei den Herstellungskosten. Die Verfahren erlauben zudem auch die Herstellung von Legierungen, von denen wegen ihres hohen Schmelzpunktes oder wegen in der Schmelze auftretender Entmischungseffekte keine fertiglegierten Pulver hergestellt werden können.

Vorzugsweise haben die Carbonylmetallpulver einen Gewichtsanteil an der Spritzgußmasse von mindestens 30%. Weiter bevorzugt ist die Verwendung von Carbonylmetallpulvern, die aus Metallen der Eisengruppe hergestellt sind. Bevorzugt ist die Verwendung von Carbonyleisenpulver als Carbonylmetallpulver. Vorzugsweise beträgt das Verhältnis der mittleren Teilchendurchmesser der Carbonylmetallpulver zu den Element- und Legierungspulvern höchstens 1 : 2. Die Legierungsmetalle haben vorzugsweise einen Gewichtsanteil an dem metallischen Formkörper von mindestens 5%. Legierungsmetalle sind dabei diejenigen Metalle, die mittels Element- oder Legierungspulver beigemengt wurden. Bevorzugt ist ein Sintervorgang im Vakuum oder in reduzierender Schutzgasatmosphäre, insbesondere in Wasserstoff, Wasserstoff/Argon oder Wasserstoff/Stickstoff, oder in inerter Schutzgasatmosphäre, insbesondere in Stickstoff oder Argon.

Die Aufgabe wird auch durch die nachstehenden Spritzgußmassen gelöst. Eine Spritzgußmasse enthalt mindestens ein Carbonylmetallpulver und mindestens ein Elementpulver von Metallen aus der Gruppe Cr, Mn, V oder Ti statt eines Elementpulvers kann die Masse auch ein Legierungspulver enthalten, das mindestens ein Metall der Gruppe Cr, Mn, V, Si, Ti oder/und mindestens ein Metall enthält, das ebenso oxidationsempfindlich ist, jedoch frei von Eisen ist.

Vorzugsweise weist die Spritzgußmasse einen Anteil an Carbonylmetallpulvern von mindestens 30 Gew.-% auf. Bevorzugt enthält die Spritzgußmasse Carbenylmetallpulver von Metallen der Eisengruppe, weiter bevorzugt Carbonyleisenpulver. Das Verhältnis der mittleren Teilchendurchmesser der Carbonylmetallpulver zu den Element- und Legierungspulvern beträgt vorzugsweise höchstens 1:2.

Gesinterte metallische Formkörper können durch Formung, Entbinderung und Sinterung einer derartigen Spritzgußmasse hergestellt werden. Vorzugsweise beträgt der Anteil von Legierungsmetallen mindestens 5 Gew.-%.

Die derart hergestellten Formkörper weisen geringere Oberflächenrauhigkeit und einen größeren Oberflächenglanz auf, wodurch der Aufwand für mechanische Nachbearbeitungen deutlich sinkt.

### Beispiel 1

Zur Herstellung von Formkörpern aus rostfreiem Stahl vom Typ AISI 316L wurde ein Granulat hergestellt, indem eine Pulvermischung in einem beheizbaren Laborkneter mit Bindermaterialien durchmischt und geknetet wurde.

Die Pulvermischung bestand aus 6900 g Carbonyleisenpulver mit einem Kohlenstoffgehalt von 0,7 Gew.-% und einer mittleren Partikelgröße von 4 µm und 3100 g einer gasverdüsten Vorlegierung von 55 Gew.-% Cr, 38 Gew.-% Ni und 7 Gew.-% Mo, wobei die mittlere Partikelgröße in der Vorlegierung unter 25 µm lag. Als Bindermaterialien wurden 952 g Polyoximethylen und 104 g Polyethylen verwendet.

Das erhaltene Granulat wurde mit einer Schneckenspritzgießmaschine zu Zugprüfstäben mit 85,5 mm Länge und 4 mm Durchmesser verarbeitet (gemäß MPIF Standard 50, 1992).

Zum Vergleich wurde ein Granulat aus 8886 g eines fertiglegierten Pulvers der Legierung AISI 316L mit einer mittleren Partikelgröße < 25 µm, 1003 g Polyoximethylen und 116 g Polyethylen in der beschriebenen Weise hergestellt und zu Spritzlingen verarbeitet.

Zur besseren Vergleichbarkeit wiesen beide Granulate damit einen Anteil der Metallpulver an der gesamten Granulatmasse von 62 Vol% auf.

Alle Spritzlinge wurden bei 110°C in einem Stickstoffstrom von 500 l/h, welchem 20 ml/h konzentrierte HNO₃ zudosiert wurde, katalytisch entbindert. Anschließend wurden die Proben in einem elektrisch beheizten Ofen in trockenem Wasserstoff mit einer Restfeuchte entsprechend einem Taupunkt von -45°C gesintert. Dazu wurden sie mit einer Heizrate von 5K/min auf 1360°C gebracht und 1 h auf dieser Temperatur gehalten.

Die Dichte der gesinterten Proben, bestimmt nach der Auftriebsmethode in Wasser, betrug in beiden Fällen mehr als 7,7 g/cm³. Die lichtmikroskopische Untersuchung der Querschliffe ergab in beiden Fällen ein gleichmäßiges austenitisches Gefüge mit einer geringen Restporosität in Form kleiner, geschlossener Poren.

Tab. 1 zeigt die mechanischen Eigenschaften der nach verschiedenen Verfahrensarten hergestellten Spritzgußteile, sowie deren Kohlenstoff-, Stickstoff- und Sauerstoffgehalt nach dem Sintern.

Aus der Gegenüberstellung ergibt sich, daß nach beiden Verfahren Spritzgußteile mit vergleichbaren mechanischen Eigenschaften erzielt werden. Die Kohlenstoff-, Stickstoff- und Sauerstoffanteile liegen in beiden Fällen unterhalb der für gute Korrosionsbeständigkeit geforderten Höchstwerte. Die nach dem erfindungsgemäßen Verfahren hergestellten Spritzgußteile zeigten jedoch eine deutlich bessere Oberflächengüte.

Fig. 1 zeigt einen Vergleich des Schwindungsverhaltens der nach den verschiedenen Verfahren hergestellten Legierungen. Dazu wurden die entbinderten Spritzgäßgrünlinge in einem Dilatometer gesintert.

Die relative Langenänderung der zylinderförmigen Spritzgäßgrünlinge ist über der Sinterdauer aufgetragen. Die jeweils zugehörige Sintertemperatur ergibt sich aus der Temperaturkurve T(°C) in Zusammenhang mit der Temperaturachse.

Wegen des gleichen Volumenfüllgrades der für die unterschiedlichen Verfahren verwendeten Granulate` kann aus der Längenänderung direkt auf die Verdichtung der Spritzgußteile geschlossen werden. Aus Fig. 1 ist deshalb ersichtlich, daß die nach den beiden verschiedenen Verfahren hergestellten Spritzgußteile nach dem Sintern etwa die gleiche Enddichte erreichen. Bei den nach dem beanspruchten Verfahren hergestellten Proben setzt die Schwindung bereits bei 600°C ein. Dadurch erhalten die Spritzgußgrünlinge bereits ab dieser Temperatur eine erhöhte Festigkeit. Die Vergleichsproben zeigten dagegen erst bei 1150°C erkennbare Schwindung.

Daher können auch kompliziert geformte dünnwandige Spritzlinge ohne Unterstützung gesintert werden, ohne daß es zum Verzug des Sinterkörpers kommt. Auch wird die Anfälligkeit der Spritzlinge gegen mechanische Erschütterungen, wie sie bei kontinuierlichen Sinteröfen auftreten können, herabgesetzt.

Überraschend wurde auch gefunden, daß die Abbildgenauigkeit der hergestellten Formkörper deutlich besser ist als bei der Verwendung von verdüsten Pulvern. Besonders bedeutend ist dieser Vorteil bei Formen mit langen Fließwegen und dünnen Kanälen, also einem hohen Fließweg/Wanddickenverhältnis.

### Beispiel 2

Entbinderte Zugstäbe wurden, wie in Beispiel 1 beschrieben, hergestellt. Im Gegensatz zu Beispiel 1 wurde der Sinterzyklus aber bei 600°C bzw. 1000°C unterbrochen. An den so erhaltenen zylindrischen Proben wurde die Biegefestigkeit in einem 3-Punktbiegeversuch mit 30 mm Auflage bestimmt. Die Ergebnisse sind in Tabelle 2 dargestellt.

Man erkennt, daß die Biegefestigkeit der nach dem erfindungsgemäßen Verfahren aus einem Carbonyleisenpulver und einer CrNiMo-Vorlegierung hergestellten Legierung deutlich höher liegt als bei den im Vergleichsverfahren aus einem fertiglegierten Pulver gesinterten Legierung. Diese Eigenschaft ist besonders vorteilhaft für die industrielle Fertigung, da die Spritzgußteile weniger empfindlich gegen mechanische Erschütterungen sind. Dadurch wird auch die Lagerung großer, kompliziert geformter Spritzgußteile einfacher.

## Patentansprüche

1. Verfahren zur Herstellung metallischer Formkörper, dadurch gekennzeichnet, daß eine Spritzgußmasse, die mindestens ein Carbonylmetallpulver und mindestens ein Elementpulver von Metallen aus der Gruppe Cr, Mn, V oder Ti enthält, geformt, entbindert und gesintert wird.

2. Verfahren zur Herstellung metallischer Formkörper, dadurch gekennzeichnet, daß eine Spritzgußmasse, die mindestens ein Carbonylmetallpulver und mindestens ein Legierungspulver enthält, geformt, entbindert und gesintert wird, wobei das Legierungspulver mindestens ein Metall der Gruppe Cr, Mn, V, Si, Ti oder/und mindestens ein anderes Metall enthält, das mindestens ebenso oxidationsempfindlich ist, jedoch frei von Eisen ist.

3. Verfahren nach Anspruch 2, dadurch gekennzeichnet, das das Legierungspulver eine Cr/Ni/Mo-Legierung ist.

4. Verfahren nach einem der vorhergehenden Verfahrensansprüche, dadurch gekennzeichnet, daß die Carbonylmetallpulver einen Anteil an der Spritzgußmasse von mindestens 30 Gew.-% haben.

5. Verfahren nach einem der vorhergehenden Verfahrensansprüche, dadurch gekennzeichnet, daß Carbonylmetallpulver von Eisen verwendet werden.

6. Verfahren nach einem der vorhergehenden Verfahrensansprüche, dadurch gekennzeichnet, daß die Legierungsmetalle einen Anteil an dem metallischen Formkörper von mindestens 5 Gew.-% haben.

7. Verfahren nach einem der vorhergehenden Verfahrensansprüche, dadurch gekennzeichnet, daß das Sintem im Vakuum oder in reduzierender Schutzgasatmosphäre, insbesondere in Wasserstoff, Wasserstoff/Argon oder Wasserstoff/Stickstoff, oder in inerter Schutzgasatmosphäre, insbesondere in Stickstoff oder Argon, erfolgt.

8. Spritzgußmasse für die Herstellung metallischer Formkörper, dadurch gekennzeichnet, das sie mindestens ein Carbonylmetallpulver und mindestens ein Elementpulver von Metallen aus der Gruppe Cr, Mn, V oder Ti enthält.

9. Spritzgußmasse für die Herstellung metallischer Formkörper, dadurch gekennzeichnet, daß sie mindestens ein Carbonylmetallpulver und mindestens ein Legierungspulver enthält, wobei das Legierungspulver mindestens ein Metall der Gruppe Cr, Mn, V, Si, Ti oder/und mindestens ein Metall enthält, das mindestens ebenso oxidationsempfindlich ist, jedoch frei von Eisen ist.

10. Spritzgußmasse nach Anspruch 9, dadurch gekennzeichnet, daß das Legierungspulver eine Cr/Ni/Mo-Legierung ist.

11. Spritzgußmasse nach einem der vorhergehenden, auf die Spritzgußmasse bezogenen Ansprüche, dadurch gekennzeichnet, daß sie mindestens ein Carhonylmetallpulver von Eisen enthält.

12. Spritzgußmasse nach einem der vohergehenden, auf die Spritzgußmasse bezogenen Ansprüche, dadurch gekennzeichnet, daß die Carbonylmetallpulver zu einem Anteil von mindestens 30 Gew.-% enthält.

## Claims

1. A process for producing metallic shaped bodies, wherein an injection-molding composition comprising at least one carbonyl metal powder and at least one element powder of metals from the group Cr, Mn, V or Ti is shaped, the binder is removed and the body is sintered.

2. A process for producing metallic shaped bodies, wherein an injection-molding composition comprising at least one carbonyl metal powder and at least one alloy powder is shaped, the binder is removed and the body is sintered, where the alloy powder comprises at least one metal of the group Cr, Mn, V, Si, Ti or/and at least one other metal which is at least as oxidation-sensitive but is free of iron.

3. A process as claimed in claim 2, wherein the alloy powder is a Cr/Ni/Mo alloy.

4. A process as claimed in any of the preceding process claims, wherein the carbonyl metal powders are present in the injection-molding composition in an amount of at least 30 % by weight.

5. A process as claimed in any of the preceding process claims, wherein carbonyl metal powders of iron are used.

6. A process as claimed in any of the preceding process claims, wherein the alloying metals are present in the metallic shaped body in an amount of at least 5 % by weight.

7. A process as claimed in any of the preceding process claims, wherein the sintering is carried out under reduced pressure or in a reducing protective gas atmosphere, in particular in hydrogen, hydrogen/argon or hydrogen/nitrogen, or in an inert protective gas atmosphere, in particular in nitrogen or argon.

8. An injection-molding composition for producing metallic shaped bodies, comprising at least one carbonyl metal powder and at least one element powder of metals from the group Cr, Mn, V or Ti.

9. An injection-molding composition for producing metallic shaped bodies, comprising at least one carbonyl metal powder and at least one alloy powder, where the alloy powder comprises at least one metal of the group Cr, Mn, V, Si, Ti or/and at least one metal which is at least as oxidation-sensitive but is free of iron.

10. An injection-molding composition as claimed in claim 9, wherein the alloy powder is a Cr/Ni/Mo alloy.

11. An injection-molding composition as claimed in any of the preceding claims pertaining to the injection-molding composition, comprising at least one carbonyl metal powder of iron.

12. An injection-molding composition as claimed in any of the preceding claims pertaining to the injection-molding composition, containing at least 30 % by weight of carbonyl metal powder.

## Revendications

1. Procédé de préparation de corps moulés métalliques, caractérisé en ce qu'une masse de moulage par injection, qui contient au moins une poudre de carbonyl-métal et au moins une poudre élémentaire de métaux choisis parmi le groupe comprenant Cr, Mn, V ou Ti, est moulée, débarrassée de liants et frittée.

2. Procédé de préparation de corps moulés métalliques, caractérisé en ce qu'une masse de moulage par injection, qui contient au moins une poudre de carbonyl-métal et au moins une poudre d'alliage, est moulée, débarrassée de liants et frittée, la poudre d'alliage contenant au moins un métal choisi parmi le groupe comprenant Cr, Mn, V, Si, Ti et/ou au moins un autre métal, qui est au moins sensible à l'oxydation de la même manière, mais est exempt de fer.

3. Procédé suivant la revendication 2, caractérisé en ce que la poudre d'alliage est un alliage de Cr/Ni/Mo.

4. Procédé suivant l'une des revendications précédentes, caractérisé en ce que les poudres de carbonyl-métal forment une fraction de la masse de moulage par injection d'au moins 30 % en poids.

5. Procédé suivant l'une des revendications précédentes, caractérisé en ce qu'on utilise de la poudre de carbonyl-métal de fer.

6. Procédé suivant l'une des revendications précédentes, caractérisé en ce que les métaux d'alliage forment une fraction du corps moulé métallique d'au moins 5 % en poids.

7. Procédé suivant l'une des revendications précédentes, caractérisé en ce que le frittaqe à lieu sous vide ou dans une atmosphère de gaz de protection réductrice, en particulier dans de l'hydrogène, de l'hydrogène/argon ou de l'hydrogène/azote, ou dans une atmosphère de gaz de protection inerte, en particulier dans de l'azote ou de l'argon.

8. Masse de moulage par injection pour la préparation de corps moulés métalliques, caractérisée en ce qu'elle contient au moins une poudre de carbonyl-métal et au moins une poudre élémentaire de métaux choisis parmi le groupe comprenant Cr, Mn, V ou Ti.

9. Masse de moulage par injection pour la préparation de corps moulés métalliques, caractérisée en ce qu'elle contient au moins une poudre de carbonyl-métal et au moins une poudre d'alliage, la poudre d'alliage contenant au moins un métal choisi parmi le groupe comprenant Cr, Mn, V, Si, Ti et/ou au moins un métal qui est au moins sensible de la même manière à l'oxydation, mais qui est exempt de fer.

10. Masse de moulage par injection suivant la revendication 9, caractérisée en ce que la poudre d'alliage est un alliage de Cr/Ni/Mo.

11. Masse de moulage par injection suivant l'une des revendications précédentes relatives à la masse de moulage par injection, caractérisée en ce qu'elle contient au moins une poudre de carbonyl-métal de fer.

12. Masse de moulage par injection suivant l'une des revendications précédentes relatives à la masse de moulage par injection, caractérisée en ce que la poudre de carbonyl-métal est contenue pour une part d'au moins 30 % en poids.
